# FASCICULE DE BREVET EUROPEEN

(11) **EP 0 014 668 B1**
(45) Date de publication et mention de la délivrance du brevet: **02.11.1983**
(21) Numéro de dépôt: 80420011.1
(22) Date de dépôt: 29.01.1980
(51) Int. Cl.: C22F 1/00, C22C 9/04, C22C 16/00

(54) **Alliages métalliques superplastiques à grande vitesse de déformation**
Superplastische Metallegierungen mit grosser Verformungsgeschwindigkeit
Superplastic metal alloys with high deformation rate

(30) Priorité: 31.01.1979 FR 7903155
(43) Date de publication de la demande: 20.08.1980
(73) Titulaire: PECHINEY, 75360 Paris Cedex 03 (FR)
(72) Inventeur: Baudelet, Bernard, F-57157 Marly (FR); Suery, Michel, F-57420 Verny (FR); Homer, Claude, F-57050 Metz (FR)
(74) Mandataire: Pascaud, Claude

## Description

Cette invention est relative à une nouvelle structure d'alliages métalliques présentant l'état superplastique à l'état solide, ces alliages étant constitués soit de Zircoloy-4 soit de laiton Cu-Zn 36.

On sait que certains alliages présentent dans certaines conditions de température et de vitesse de déformation, le phénomène de superplasticité qui est caractérisé par l'obtention de déformations réparties très élevées (>100% par exemple en traction) sans déformations locales préférentielles (striction).

Ce comportement, qui peut être comparé à la déformation visqueuse des polymères ou des verres (à chaud), est en général observé dans les conditions suivantes:
- température de déformation supérieure à 0,5 Tf, Tf étant la température de fusion commençante de l'alliage exprimée en Kelvin, .
- vitesses de déformation très faibles par rapport aux vitesses de déformations habituelles.

Il s'ensuit que le développement industriel de tels alliages est resté relativement restreint en raison du fait que les vitesses mises en jeu sont très lentes vis-à-vis des vitesses normales de travail de ceux-ci. Il en résulte des opérations extrêmement longues et consommatrices d'énergie, pour obtenir les formes voulues. En effet, pour les alliages superplastiques connus, les vitesses rationnelles de déformations s'étandent de 0,1 à 10% min-', dans les conditions optimales.

Un progrès important a été réalisé dans ce domaine, par la découverte de la superplasticité transitoire, induite par une recristallisation extrêmement fine après écrouissage au cours de la déformation plastique à chaud ellemême. Cette méthode a fait l'objet d'une protection par le brevet français n° 2 236 613 (dépôt du 03.07.1973). Cette méthode permet d'obtenir transitoirement une vitesse de déformation rationnelle allant jusqu'à 100% min-'. Mais la durée de vie de l'état superplastique transitoire est, par nature, très courte, car les grains formés grossissent très vite, ce qui fait perdre à l'alliage sa possibilité de déformation rapide.

Ceci limité donc les applications pratiques en raison d'une mise en oeuvre délicate, dans des conditions opératoires très précises.

Or, nous avons trouvé qu'un état superplastique plus stable, permettant de très grandes vitesses de déformation, peut également être observé dans les alliages Zircaloy-4 et laiton Cu-Zn 36 présentant au moins deux constituants principaux dont l'un est fortement majoritaire par rapport à l'autre: chaque constituant peut être soit une phase au sens cristallographique (auquel cas l'alliage est au moins biphasé), soit des constituants micrographiques distincts formés de plusieurs phases (solution solide+fins précipités, eutectiques, eutec- toides, etc...) ou l'un et l'autre.

La structure des alliages suivant l'invention présente les caractéristiques suivants Si A désigne le constituant majoritaire et b, le constituant minoritaire:
1. le constituant A présente en coupe micrographique une forme particulaire généralement globulaire ou allongée (rapport lon- gueur/largeur<20) entouré au moins partiellement du constituant b sous forme de liserés,
2. la ductilité du constituant A est inférieure à celle du constituant b, à la température de déformation.

De préférence, la longueur totale du constituant (déterminée sur une coupe micrographique) et supposée d'épaisseur négligeable, est supérieur à 30% de la longueur totale des joints entre les particules du constituant A (joints de mâcles exclus).

Les caractéristiques structurales de l'alliage sont déterminées de la façon suivante:
- largeur du constituant b=méthode des intersections sur micrographie au grossissement de 500 à 1000 telle que rapportée dans l'ouvrage Microscopie Quantitative de R. T. Dehoff et F. N. Rhines, Masson et Cie, 1972.
- la longueur relative du constituant b est déterminée par mesure des longueurs sur une micrographie au grossissement 500 à 1000. Les ductilités relatives des constituants A et b peuvent être évaluées par toute méthode connue telle que dureté ou microdureté, allongement lors d'un essai de traction, vitesse de déformation sous contrainte donnée, etc...

Il a été constaté qu la largeur du constituant b doit être assez faible en général inférieure a 10 µm, de préférence 5 µm et même 1 µm.

Ces structures peuvent être obtenues par tout moyen ordinairement connu en métallurgie par exemple:
- traitement thermique ou thermomécanique d'alliages coulés, corroyés ou frittés,
- diffusion intergranulaire à l'état solide d'un tiers élément,
- métallurgie des poudres, etc...

On sait que si on expreime par: l'équation d'état mécanique, formule dans laquelle:
_{Q}: représente la contrainte,
K: représente une constante,
ε: la déformation rationnelle [pour un essai de traction ε=I/lo, 1 étant la longueur en cours d'essai, d'une éprouvette de longueur initiale lo; Log: logarithme népérien],
ε: la vitesse de déformation =(δε/δt)_{T}
N: le coefficient d'écrouissage, voisin de zéro,
m: l'indice de sensibilité à la vitesse de déformation,

l'état superplastique s'observe généralement pur une valeur de m supérieure à 0,2, de préférence 0,3.

Les exemples suivants, donnés à titre d'illustration, permettront de mieux comprendre l'invention, sans être limitatifs de la portée de celle-ci.

### Exemple 1

Dans un fil de 0 3mm de Zircaloy-4 préalablement recuit, une éprouvette de traction 0 2,5 mm a été usinée et portée à 850°C, par chauffage HF, au cours d'un essai de traction à chaud.

La structure finale, après cet essai, était la suivante:
- % vol. a=75 (constituant A)
- % vol. β=25 (constituant b)
- taille moyenne des grains α=7 µm
- épaisseur moyenne de la phase β=1,8 µm
- longueur relative de la phase β=40%

L'essai a été conduit (en partie) sous contrainte constante de 35 MPa avec une vitesse rationnelle de déformation de ε=150% min.⁻¹.

Le coefficient (m) déterminée par la méthode de variation brusque de la charge, a été trouvé égal à 0,4 [ce qui est bien caractéristique de l'état superplastique]. L'allongement uniforme a dépassé 100% sans apparition de striction.

### Exemple 2

Un fil 0 4 mm en laiton α (CuZn 36 suivant la norme française AFNOR A51-101 avril 76) initialement écroui de 96% a subi un traitement thermique rapide dans le domaine biphasé α+β. Ce dernier traitement effectué par chauffage HF consiste en une montée à 790°C en 3 secondes et un maintien de 2 sec. à cette température avant trempe à l'eau.

Cette température de 790°C se trouve à 40°C environ au-dessus de la température de transition α=α+β de l'alliage considéré, dans le diagramme binaire Cu-Zn (voir Hansen, Constitution of binary alloys, 1958, p. 650).

La structure obtenue represésentée à la figure 1, est caractérisée par les valeurs suivantes:
- % vol. phase a=90 (constituant A)
- % vol. phase β=10 (constituant b)
- épaisseur moyenne de liserés de β: 0,4 µm.
- longueur relative des liserés β; 80%

Lors d'un essai de fluage à 800°C sous contrainte constante de 13 MPa, la vitesse rationnelle de déformation a été de _{E}=300% min.-' L'indice de sensibilité à la vitesse de déformation (m) déterminé comme dans l'exemple 1, a été trouvé égal à 0,54.

Les vitesses de déformation ainsi obtenues sont au moins égales à 30 fois celles observées sur les matériaux superplastiques classiques et plus de trois fois supérieures à celles des matériaux présentant la superplasticité induite transitoire.

## Revendications

1. Alliage superplastique multiconstituant constitué de Zircaloy-4 ou de laiton Cu-Zn 36, au moins biphasé, présentant, à l'état solide, une structure composée d'un constituant majoritaire de forme globulaire ou allongée, entouré totalement ou partiellement par un constituant minoritaire sous forme de liseré, caractérisé en ce que, à la température de déformation, le constituant minoritaire est plus ductile que le constituant majoritaire.

2. Alliage superplastique suivant la revendications 1 caractérisé en ce que la largeur moyenne du constituant minoritaire est inférieure à 10 µm, de préférence 5 µm et même 1 µm.

3. Alliage superplastique selon la revendication 2, caractérisé en ce que la longueur totale du constituant minoritaire est supérieure à 30% de la longueur totale des joints entre les particles du constituant majoritaire.

## Patentansprüche

1. Superplastische Mehrkomponentenlegierung auz Zircalloy-4 oder Messing Cu-Zn 36, die mindestens zweiphasig ist und in festem Zustand eine Struktur aufweist, die aus einem kugelförmigen oder länglichen Hauptbestandteil besteht, der ganz oder teilweise von einem bandförmigen Nebenbestandteil umgeben ist, dadurch gekennzeichnet, daß der Nebenbestandteil bei der Deformationstemperatur duktiler ist als der Hauptbestandteil.

2. Superplastische Mehrkomponentenlegierung nach Anspruch 1, dadurch gekennzeichnet, daß die mittler Breite des Nebenbestandteils unter 10 µm und vorzugswweise 5 µm bzw 1 µm beträgt.

3. Superplastiche Mehrkomponentenlegierung nach Anspruch,2, dadurch gekennzeichnet, daß die Gesamtlänge des Nebenbestandteils mehr als 30% der Gesamtlänge der Verbindungen zwischen den Teilchen des Hauptbestandteils beträgt.

## Claims

1. A multi-constituent superplastic alloy consisting of Zircaloy 4 or brass Cu-Zn 36 which is at least two phased and exhibits in the solid state a structure characterised by a major constituent in globular or elongated form surrounded completely or partially by a minor constituent in the form of edging characterised in that the minor constituent is more ductile, at the deformation temperature, than the major constituent.

2. A superplastic alloy according to the claim 1 characterised in that the average width of the minor constituent is less than 10 µm preferably 5 µm and even 1 µm.

3. A superplastic alloy according to claim 2, characterised in that the total length of the minor constituent is greater than 30% of the total length of the joints between the particles of the major constituent.
